# EUROPÄISCHE PATENTSCHRIFT

(11) **EP 3 586 999 B1**
(45) Veröffentlichungstag und Bekanntmachung des Hinweises auf die Patenterteilung: **02.11.2022**
(21) Anmeldenummer: 18180430.3
(22) Anmeldetag: 28.06.2018
(51) Int. Cl.: B22D 17/00, B22D 19/14, C22C 47/08

(54) **METALL MIT FESTSTOFFEN**
METAL WITH SOLIDS
MÉTAL COMPORTANT DES MATIÈRES SOLIDES

(43) Veröffentlichungstag der Anmeldung: 01.01.2020
(73) Patentinhaber: GF Casting Solutions AG, 8200 Schaffhausen (CH)
(72) Erfinder: Just, Michael, 8213 Neunkirch (CH)
(74) Vertreter: Fenner, Seraina

(56) Entgegenhaltungen:
- EP-A1- 1 195 448
- JP-A- S63 252 613
- US-A1- 2004 261 970
- US-B1- 6 253 831
- US-B1- 7 509 993

## Beschreibung

Die Erfindung betrifft ein Verfahren sowie die Vorrichtung zur Herstellung von mit Feststoffen versetzten Metallen oder metallischen Legierungen, vorzugsweise Leichtmetallen oder Leichtmetalllegierungen für das Vergiessen von Gussteilen vorzugsweise Druckgussteilen mit den Schritten:
Aufschmelzen eines Metalls oder einer metallischen Legierung mittels eines Schmelzgerätes, transportieren der Giessschmelze mittels Förderleitung zu den zu füllenden Giessformen, zuführen von Feststoffen der Giessschmelze während des Transports der Giessschmelze in der Förderleitung, wobei die Giessschmelze mit den zugeführten Feststoffen während des Transports in der Förderleitung in mindestens einer Mischzone vorzugsweise mittels Energieeintrag durchmischt wird.

Aus dem Stand der Technik sind Verfahren zur Herstellung von Verbundwerkstoffen durch Zugabe von Partikeln zur Verbesserung von physikalischen Eigenschaften wie mechanischer Festigkeit oder auch der Verbesserung der Dauerfestigkeit bekannt. Bekannt ist auch die Herausforderung beim Einbringen der Feststoffe durch den hohen Benetzungswinkel im speziellen bei der Leichtmetallschmelze.

Das schlechte Benetzungsverhalten von Feststoffen aufgrund der hohen Benetzungswinkel, im speziellen bei nicht-metallischen Feststoffen, in der Schmelze, ist gleichbedeutend mit einer schlechten Matrixanbindung was ein Einbinden von Feststoffen in ein Metall oder eine metallische Legierung erschwert. Zudem ist ein solcher Prozess sehr aufwendig.

Die US 2004/261970A1 offenbart ein Verfahren bei dem das geschmolzen Metall aus einem Ofen in einen Ofen mit einem Mischer geleitet wird wo Partikel zugegeben werden.

Die US 6 253 831 B1 offenbart ein Verfahren bei dem Ultraschall zur Durchmischung der Schmelze verwendet wird, wobei die Durchmischung im Schmelztiegel erfolgt.

Die US 7 509 993 B1 offenbart ein Verfahren bei dem die Partikel hinzugefügt werden während die Giessschmelze noch im Schmelzofen im flüssigen Zustand ist.

Dies bringt aber den Nachteil mit sich, dass kein kontinuierlicher Prozess bis zur Formfüllung gegeben ist sondern vielmehr nur jeweils eine Ofencharge vergossen werden kann die dann auch jeweils eine unterschiedliches Verhältnis (Ratio) von Fasern zu Schmelze pro Charge aufweist. Zudem besteht die Möglichkeit einer Sedimentation da kaum eine Durchmischung während des Vergiessens der Giessschmelze stattfindet.

Es ist Aufgabe der Erfindung ein Verfahren und eine damit verbundene Vorrichtung vorzuschlagen, die es ermöglicht Feststoffe in ein Metall oder eine metallische Legierung einzubinden mit der Erreichung einer guten Benetzung der Feststoffe sowie einer homogenen Durchmischung ohne Clusterbildung sowie die Sicherstellung eines kontinuierlichen Herstellprozesses.

Diese Aufgabe wird erfindungsgemäss dadurch gelöst, dass die Durchmischung in der Mischzone mittels Ultraschall-Sonotrode erfolgt und die Giessschmelze und Feststoffe mittels Ultraschall angeregt werden

Das erfindungsgemässe Verfahren bezieht sich auf ein Herstellverfahren von mit Feststoffen versetzten Metallen oder metallischen Legierungen, vorzugsweise Leichtmetallen oder Leichtmetalllegierungen für das Vergiessen von Gussteilen vorzugsweise Druckgussteilen.

Zuerst wird das Metall bzw. die Metalllegierung aufgeschmolzen bis das Metall bzw. die Metalllegierung in den flüssigen Zustand übergeht und als Giessschmelze vorliegt.

Die Giessschmelze wird mittels einer Förderleitung zu den zu füllenden Giessformen transportiert, wobei dies vorzugsweise über ein Gefälle der Förderleitung und/oder mittels einer Pumpe erfolgen kann. Speziell bevorzugt zur Förderung der Giessschmelze ist eine elektromagnetische Pumpe.

Zur Zuführung von Feststoffen in die Giessschmelze werden während der Förderung in der Förderleitung über eine Dosieranlage die Feststoffe in die Giessschmelze eingebracht. Um eine homogene Durchmischung sowie eine optimale Benetzung der Feststoffe sicherzustellen, wird die Giessschmelze mit den Feststoffen während des Transports bzw. der Förderung in der Förderleitung in einer Mischzone durchmischt, vorzugsweise mittels Energieeintrags, wobei die Mischzone auch direkt beim Einbringen der Feststoffe im Bereich der Dosieranlage angeordnet sein kann.

Es ist vorteilhaft wenn die Durchmischung während und/oder nach dem Zuführen der Feststoffe erfolgt. Durch eine optimale Durchmischung wird die Clusterbildung der Feststoffe unterbunden sowie die Anbindung und die Benetzungsverhalten der Feststoffe an die Giessschmelze verbessert.

Eine bevorzugte Ausführungsform besteht darin, dass der Energieeintrag zur Durchmischung in mindestens einer Mischzone mittels Ultraschall-Sonotrode erfolgt. Dies verbessert das Anbinden der Feststoffe an die Giessschmelze indem gebildete Agglomerationen der Feststoffe durch den Ultraschall mittels der zugeführten Energie und den Impulsen aufgetrennt werden und sich dadurch die einzelnen Feststoffe an die Giessschmelze besser anbinden können sowie der Benetzungswinkel zwischen Feststoff und Giessschmelze reduziert wird und dies wiederum zur besseren Verbindung beiträgt.

Als weiterer Vorteil durch die Energieeintragung, vorzugsweise mittels Ultraschall, wird die Oxydschicht, welche sich auf der Giessschmelze befindet und das Eindringen der Feststoffe aufgrund der Oberflächenspannung verhindert, aufgetrennt, wodurch die Feststoffe besser in die Giessschmelze eindringen können.

Als vorteilhaft hat sich erwiesen, wenn die Zuführung der Giessschmelze in der Förderleitung kontinuierlich erfolgt. Dadurch kann ein kontinuierlicher und fortlaufender Prozess gewährleistet werden sowie eine hohe Effizienz.

Vorzugsweise sind die Feststoffe als Fasern und/oder Partikel ausgebildet, wobei Fasern eine längliche Formgestaltung aufweisen und Partikel eher kugel- oder flockenförmig ausgebildet sind.

Vorteilhaft ist es wenn die Fasern oder Partikel aus der Gruppe Kohlefasern, Aluminiomoxide, Basalt, Siliziumkarbid, Aramid, metallische Fasern, beschichtete Fasern und/oder deren Derivate stammen. Aus Versuchen hat sich gezeigt, dass diese Fasern und Flocken bzw. Partikel eine gute Temperaturbeständigkeit aufweisen und nicht in der hochtemperierten Giessschmelze verglühen.

Eine bevorzugte Ausführungsform besteht darin, dass die Förderleitung temperiert wird. Durch die Möglichkeit einer unterschiedlichen Temperierung über die Förderleitung, kann Einfluss auf die Zustände der Giessschmelze genommen werden. Das heisst, beispielsweise kann die Förderleitung gekühlt werden, wodurch die Giessschmelze aktiv abgekühlt wird und der Zustand der Giessschmelze wird semi-solid bzw. liegt im semi-soliden Bereich eines Metalls oder einer Metalllegierung. Selbstverständlich besteht auch die Möglichkeit die Förderleitung zu erwärmen um die Giessschmelze in den flüssigen Zustand zu bringen oder in diesem zu halten.

Vorteilhaft ist es wenn die Giessschmelze während des Transports in der Förderleitung gekühlt wird bis die Giessschmelze einen semi-soliden Zustand aufweist. Durch den semi-soliden Zustand wird ermöglicht, dass die Feststoffe eingeknetet werden können, was wiederum eine Verbesserung der Verbindung zwischen den Feststoffen und der Legierung herstellt. Vorteilhaft ist es, wenn die Temperatur auf einem gewissen Temperaturniveau gehalten wird um über einen bestimmten Bereich denselben Zustand der Giessschmelze zu haben damit entsprechend die Feststoffe eingebracht werden können bzw. die Verbindung zwischen Feststoffen und Metall bzw. metallischer Legierung verbessert wird, bspw. mittels einkneten oder beschallen durch Ultraschall.

Die Erfindung zeichnet sich durch eine weitere Ausgestaltung aus in der die Feststoffe in der Giessschmelze im semi-soliden Zustand in einer Mischzone eingeknetet werden. Ein Einkneten wird vorzugsweise in einer weiteren Mischzone umgesetzt die vorzugsweise ebenfalls an der Förderleitung angeordnet ist.

Die erfindungsgemässe Vorrichtung zur Herstellung von mit Feststoffen versetzten Metallen oder metallischen Legierungen, vorzugsweise Leichtmetallen oder Leichtmetalllegierungen für das Vergiessen von Gussteilen, vorzugsweise Druckgussteilen, beinhaltet ein Schmelzgerät indem das Metall bzw. die metallischen Legierungen aufgeschmolzen werden, vorzugsweise wird dazu ein Ofen eingesetzt. Zur Förderung bzw. zum Transport der Giessschmelze beinhaltet die Vorrichtung eine Förderleitung. Die Dosieranlage der erfindungsgemässen Vorrichtung dient der Zuführung der Feststoffe in die Giessschmelze, wobei die Dosieranlage mit der Förderleitung verbunden ist. Mindestens einen Mischer zur homogenen Durchmischung der Giessschmelze beinhaltet die erfindungsgemässe Vorrichtung, wobei der Mischer an der Förderleitung angeordnet ist und die Durchmischung der Giessschmelze während des Transports bzw. der Förderung erfolgt, wobei der Mischer als Ultraschall-Sonotrode ausgebildet ist. Durch die Durchmischung der Feststoffe in der vorzugsweise flüssigen Giessschmelze mittels Ultraschall wird die Anbindung, wie oben erwähnt aus unterschiedlichen Gründen, zwischen Giessschmelze und Feststoff verbessert.

Es hat sich als Vorteilhaft erwiesen, wenn an der Förderleitung eine Pumpe zur Förderung der Giessschmelze angeordnet ist, vorzugsweise eine elektromagnetische Pumpe. Dies gewährleistet einen kontinuierlichen und steuerbaren Transport bzw. Förderung der Giessschmelze.

Als bevorzugte Ausführungsform hat sich gezeigt, wenn die Förderleitung eine Bypass-Leitung aufweist, wobei die Bypass-Leitung mehrere Durchläufe der Giessschmelze durch die Einbring- und Mischzone ermöglicht. Dies ermöglicht eine hohe Flexibilität der Menge an zugeführten bzw. zuzuführenden Feststoffen sowie der Durchmischung. Vorzugsweise ist auch die Bypass-Leitung temperierbar.

Vorzugsweise weist die Dosieranlage einen Injektor zum Einbringen der Feststoffe in die Giessschmelze auf. Dies gewährleistet eine kontinuierliche Feststoffeinbringung in die Giessschmelze.

Vorteilhaft ist es, wenn die Förderleitung im Bereich der Dosieranlage eine Rohrverengung aufweist. Dies ermöglicht einen tieferen Druck im engeren Bereich wodurch die Feststoffe, welche in der Dosieranlage vorhanden sind, durch einen Sog mitgezogen werden.

Das erfindungsgemässe Metall oder die metallische Legierung wird vorzugsweise zur Herstellung für Gussteile insbesondere Druckgussteile verwendet, wobei vorzugsweise die Gussteile als Fahrzeugteile eingesetzt werden. Selbstverständlich sind auch andere Anwendungsgebiete denkbar. Die Zusammensetzung des entsprechenden Metalls oder einer metallischen Legierung ist auf die Anwendung und die Anforderungen abzustimmen und entsprechend mit den dazu geeigneten Feststoffen zu versehen.

Alle Ausgestaltungmöglichkeiten sind untereinander frei kombinierbar sowie die Merkmale des Verfahrens wie auch der Vorrichtung und der Verwendungsangaben frei untereinander kombinierbar sind.

Ein Ausführungsbeispiel der Erfindung wird anhand der Figuren beschrieben, wobei sich die Erfindung nicht nur auf das Ausführungsbeispiel beschränkt. Es zeigen:
Fig. 1 eine erfindungsgemässe Vorrichtung zur Herstellung von mit Feststoffen versetzten Metallen oder metallischen Legierung.

Die in Fig. 1 dargestellte Zeichnung zeigt eine erfindungsgemässe Vorrichtung 1 zur Herstellung von mit Feststoffen versetzten Metallen oder metallischen Legierungen. Die Vorrichtung 1 weist ein Schmelzgerät 2 auf, vorzugsweise einen Ofen zum Aufschmelzen von Metallen und metallischen Legierungen. Die dadurch erzielte Giessschmelze wird mittels Förderleitung 3 zu den zu füllenden Giessformen 9 transportiert.

Vorzugsweise wird zur Förderung der Giessschmelze in der Förderleitung 3 eine Pumpe 11 eingesetzt, die gewährleistet, dass ein konstanter und vorzugsweise kontinuierlicher Strom der Giessschmelze die Förderleitung 3 durchströmt. An der Förderleitung 3 angeordnet bzw. mit ihr verbunden ist eine Dosieranlage 4, die die Feststoffe, vorzugsweise Partikel oder Fasern in die Giessschmelze einbringt. Zur Durchmischung der Feststoffe mit der Giessschmelze ist mindestens ein Mischer 5 an der Förderleitung 3 angeordnet, wobei auch mehrere Mischer 5 an unterschiedlichen Stellen der Förderleitung 3 angeordnet sein können. Vorzugsweise befindet sich bereits im Bereich der Dosieranlage 4 ein Mischer 5 der vorzugsweise als Ultraschall-Sonotrode ausgebildet ist und die Durchmischung der Feststoff in der vorzugsweise noch flüssigen Giessschmelze gewährleistet. Alternativ kann auch eine weitere Mischzone 6 mit einem entsprechenden Mischer 5 an der Förderleitung 3 angeordnet sein, die die Giessschmelze wiederum durchmischt, vorzugsweise wenn die Giessschmelze in einem semi-soliden Zustand ist und mittels Mischer 5 durchgeknetet wird, was eine gute Anbindung der Feststoffe an die Giessschmelze gewährt. Zur Gewährleistung eines optimalen Zustands der Giessschmelze ist die Förderleitung 3 entsprechend temperierbar, sei es durch Erwärmen oder durch Kühlen, dies ist individuell entsprechend anwendbar. Als mögliche Ausführungsform ist eine Bypass-Leitung 8 an der Förderleitung 3 angeordnet, welche ein mehrfaches Durchlaufen der Giessschmelze durch die Einbring- und Mischzone 7 an der Förderleitung 3 ermöglicht und so die Giessschmelze entsprechend mit Feststoffen versehen wird bis die Giessschmelze die gewünschte Zusammensetzung aufweist und genügend durchmischt ist und anschliessend in die Giessformen 9 gefüllt wird.

### Bezugszeichenliste

- 1: Vorrichtung
- 2: Schmelzgerät
- 3: Förderleitung
- 4: Dosieranlage
- 5: Mischer
- 6: Mischzone
- 7: Einbring- und Mischzone
- 8: Bypass-Leitung
- 9: Giessformen
- 10: Einbringzone
- 11: Pumpe

## Patentansprüche

1. Verfahren zur Herstellung von mit Feststoffen versetzten Metallen oder metallischen Legierungen, vorzugsweise Leichtmetallen oder Leichtmetalllegierungen für das Vergiessen von Gussteilen vorzugsweise Druckgussteilen mit den Schritten:
• Aufschmelzen eines Metalls oder einer metallischen Legierung mittels eines Schmelzgerätes (2),
• Transportieren der Giessschmelze mittels Förderleitung (3) zu den zu füllenden Giessformen (9), **dadurch gekennzeichnet** durch Zuführen von Feststoffen zur Giessschmelze während des Transports der Giessschmelze in der Förderleitung (3), wobei die Giessschmelze mit den zugeführten Feststoffen während des Transports in der Förderleitung (3) in mindestens einer Mischzone (6) vorzugsweise mittels Energieeintrag durchmischt wird wobei die Durchmischung in der Mischzone (6) mittels Ultraschall-Sonotrode erfolgt und die Giessschmelze und Feststoffe mittels Ultraschall angeregt werden.

2. Verfahren nach Anspruch 1, **dadurch gekennzeichnet, dass** die Durchmischung während und/oder nach dem Zuführen der Feststoffe erfolgt.

3. Verfahren nach einem der Ansprüche 1 oder 2, **dadurch gekennzeichnet, dass** die Zuführung der Giessschmelze in der Förderleitung (3) kontinuierlich erfolgt.

4. Verfahren nach einem der vorangehenden Ansprüche, **dadurch gekennzeichnet, dass** die Feststoffe Fasern und/oder Partikel sind.

5. Verfahren nach einem der vorangehenden Ansprüche, **dadurch gekennzeichnet, dass** Fasern aus der Gruppe Kohlefasern, Aluminiumoxide, Basalt, Siliziumkarbid, Aramid, metallische Fasern, beschichtete Fasern und/ oder deren Derivate stammen.

6. Verfahren nach einem der vorangehenden Ansprüche, **dadurch gekennzeichnet, dass** die Förderleitung (3) temperiert wird.

7. Verfahren nach einem der vorangehenden Ansprüche, **dadurch gekennzeichnet, dass** die Giessschmelze während des Transports in der Förderleitung (3) gekühlt wird, vorzugsweise bis die Giessschmelze einen semi-soliden Zustand aufweist.

8. Verfahren nach einem der vorangehenden Ansprüche, **dadurch gekennzeichnet, dass** die Feststoffe in der Giessschmelze im semi-soliden Zustand in einer Mischzone (6) eingeknetet werden.

9. Vorrichtung (1) zur Herstellung von mit Feststoffen versetzten Metallen oder metallischen Legierungen, vorzugsweise Leichtmetallen oder Leichtmetalllegierung für das Vergiessen von Gussteilen vorzugsweise Druckgussteilen beinhaltend ein Schmelzgerät (2) in dem das Metall bzw. die metallische Legierung aufgeschmolzen wird, vorzugsweise einen Ofen, eine Förderleitung (3), eine Dosieranlage (4) zur Zuführung der Feststoffe in die Giessschmelze, wobei die Dosieranlage (4) mit der Förderleitung (3) verbunden ist und mindestens einen Mischer (5) zur homogenen Durchmischung der Giessschmelze aufweist, **dadurch gekennzeichnet, dass** der Mischer (5) an der Förderleitung (3) angeordnet ist und die Durchmischung der Giessschmelze während des Transports erfolgt wobei der Mischer (5) als Ultraschall-Sonotrode ausgebildet ist.

10. Vorrichtung (1) nach Anspruch 9 , **dadurch gekennzeichnet, dass** an der Förderleitung (3) eine Pumpe (11) zur Förderung der Giessschmelze angeordnet ist, vorzugsweise eine elektromagnetische Pumpe.

11. Vorrichtung (1) nach einem der Ansprüche 9 oder 10, **dadurch gekennzeichnet, dass** die Förderleitung eine Bypass-Leitung (8) aufweist, wobei die Bypass-Leitung mehrere Durchläufe der Giessschmelze durch die Einbring- und Mischzone (7) ermöglicht.

12. Vorrichtung nach einem der Ansprüche 9 bis 11, **dadurch gekennzeichnet, dass** die Dosieranlage (4) einen Injektor zum Einbringen der Feststoffe in die Giessschmelze aufweist. 3352FEG_EP_70A-Ansprüche_220620

## Claims

1. Process for producing metals or metallic alloys, preferably light metals or light metal alloys, admixed with solids for the casting of cast parts, preferably diecast part, comprising the steps of:
- melting a metal or metallic alloy using a melting apparatus (2),
- transporting the casting melt to the casting dies (9) to be filled using a conveying conduit (3), **characterized by**
- supplying solids to the casting melt during the transporting of the casting melt in the conveying conduit (3),
wherein the casting melt is commixed with the supplied solids in at least one mixing zone (6) during the transporting in the conveying conduit (3) preferably by energy input, wherein the commixing in the mixing zone (6) is carried out using an ultrasound sonotrode and the casting melt and solids are stimulated using ultrasound.

2. Process according to Claim 1, **characterized in that** the commixing is carried out during or after the supplying of the solids.

3. Process according to either of Claims 1 or 2, **characterized in that** the supplying of the casting melt in the conveying conduit (3) is carried out continuously.

4. Process according to any of the preceding claims, **characterized in that** the solids are fibers and/or particles.

5. Process according to any of the preceding claims, **characterized in that** fibers are selected from the group of carbon fibers, aluminum oxides, basalt, silicon carbide, aramid, metallic fibers, coated fibers and/or derivatives thereof.

6. Process according to any of the preceding claims, **characterized in that** the conveying conduit (3) is temperature controlled.

7. Process according to any of the preceding claims, **characterized in that** the casting melt is cooled during the transporting in the conveying conduit (3), preferably until the casting melt is in a semi-solid state.

8. Process according to any of the preceding claims, **characterized in that** the solids in the casting melt are incorporated by kneading in a mixing zone (6) in the semi-solid state.

9. Apparatus (1) for producing metals or metal alloys, preferably light metals or light metal alloys, admixed with solids, for the casting of cast parts, preferably diecast parts, comprising a melting apparatus (2) in which the metal/the metallic alloy is melted, preferably a furnace, a conveying conduit (3), a metering apparatus (4) for supplying the solids into the casting melt, wherein the metering apparatus (4) is connected to the conveying conduit (3), and at least one mixer (5) for homogeneous commixing of the casting melt, **characterized in that** the mixer (5) is arranged on the conveying conduit (3) and the commixing of the casting melt is carried out during transport, wherein the mixer (5) is in the form of an ultrasound sonotrode.

10. Apparatus (1) according to Claim 9, **characterized in that** a pump (11) for conveying the casting melt is arranged on the conveying conduit (3), preferably an electromagnetic pump.

11. Apparatus (1) according to either of Claims 9 or 10, **characterized in** the conveying conduit comprises a bypass conduit (8), wherein the bypass conduit allows repeated passage of the casting melt through the incorporation and mixing zone (7).

12. Apparatus according to any of Claims 9 to 11, **characterized in that** the metering apparatus (4) comprises an injector for introducing the solids into the casting melt.

## Revendications

1. Procédé de production de métaux ou d'alliages métalliques, de préférence de métaux légers ou d'alliages métalliques légers, en mélange avec des matières solides pour la coulée de pièces moulées, de préférence de pièces moulées sous pression, ledit procédé comprenant les étapes suivantes :
• faire fondre un métal ou un alliage métallique à l'aide d'un appareil de fusion (2),
• transporter la matière de coulée en fusion au moyen d'une conduite de transport (3) vers les moules de coulée (9) à remplir,
**caractérisé par**
l'apport de matières solides à la matière de coulée en fusion pendant le transport de la matière de coulée en fusion dans la conduite de transport (3),
la matière de coulée en fusion étant mélangée aux matières solides apportées pendant le transport dans la conduite de transport (3) dans au moins une zone de mélange (6) de préférence par un apport d'énergie,
le mélange dans la zone de mélange (6) étant effectué au moyen d'une sonotrode à ultrasons et la matière de coulée en fusion et les matières solides étant excitées au moyen d'ultrasons.

2. Procédé selon la revendication 1, **caractérisé en ce que** le mélange est effectué pendant et/ou après l'apport des matières solides.

3. Procédé selon l'une des revendications 1 et 2, **caractérisé en ce que** l'apport de la matière de coulée en fusion est effectué en continu dans la conduite de transport (3).

4. Procédé selon l'une des revendications précédentes, **caractérisé en ce que** les matières solides sont des fibres et/ou des particules.

5. Procédé selon l'une des revendications précédentes, **caractérisé en ce que** les fibres proviennent du groupe comprenant des fibres de carbone, des oxydes d'aluminium, du basalte, du carbure de silicium, de l'aramide, des fibres métalliques, des fibres enduites et/ou leurs dérivés.

6. Procédé selon l'une des revendications précédentes, **caractérisé en ce que** la conduite de transport (3) est régulée en température.

7. Procédé selon l'une des revendications précédentes, **caractérisé en ce que** la matière de coulée en fusion est refroidie pendant le transport dans la conduite de transport (3), de préférence jusqu'à ce que la matière de coulée en fusion présente un état semi-solide.

8. Procédé selon l'une des revendications précédentes, **caractérisé en ce que** les matières solides dans la matière de coulée en fusion à l'état semi-solide sont malaxées dans une zone de mélange (6).

9. Dispositif (1) de production de métaux ou d'alliages métalliques, de préférence de métaux légers ou d'alliages métalliques légers, en mélange à des matières solides pour la coulée de pièces moulées, de préférence de pièces moulées sous pression, ledit dispositif comprenant un appareil de fusion (2) dans lequel le métal ou l'alliage métallique est fondu, de préférence un four, une conduite de transport (3), un système de dosage (4) destiné à l'apport les matières solides dans la matière de coulée en fusion, le système de dosage (4) étant relié à la conduite de transport (3) et comportant au moins un mélangeur (5) destiné au mélange homogène de la matière de coulée en fusion, **caractérisé en ce que** le mélangeur (5) est disposé sur la conduite de transport (3) et le mélange de la matière de coulée en fusion est effectué pendant le transport, le mélangeur (5) étant conçu comme une sonotrode à ultrasons.

10. Dispositif (1) selon la revendication 9, **caractérisé en ce qu'**une pompe (11), de préférence une pompe électromagnétique, destinée au transport de la matière de coulée en fusion est disposée sur la conduite de transport (3).

11. Dispositif (1) selon l'une des revendications 9 et 10, **caractérisé en ce que** la conduite de transport comporte une conduite de dérivation (8), la conduite de dérivation permettant de multiples passages de la matière de coulée en fusion à travers la zone d'introduction et de mélange (7).

12. Dispositif selon l'une des revendications 9 à 11, **caractérisé en ce que** le système de dosage (4) comporte un injecteur destiné à introduire les matières solides dans la matière de coulée en fusion.
